# NEUE EUROPÄISCHE PATENTSCHRIFT

(11) **EP 3 067 435 B2**
(45) Veröffentlichungstag und Bekanntmachung des Hinweises auf die Entscheidung über den Einspruch: **24.11.2021**
(45) Hinweis auf die Patenterteilung: 26.07.2017
(21) Anmeldenummer: 16153407.8
(22) Anmeldetag: 29.01.2016
(51) Int. Cl.: C22C 14/00, C22F 1/18

(54) **VERFAHREN ZUR HERSTELLUNG EINES HOCHBELASTBAREN BAUTEILS AUS EINER ALPHA+GAMMA-TITANALUMINID-LEGIERUNG FÜR KOLBENMASCHINEN UND GASTURBINEN, INSBESONDERE FLUGTRIEBWERKE**
METHOD FOR PRODUCING A HEAVY-DUTY COMPONENT MADE OF AN ALPHA+GAMMA TITANIUM ALUMINIDE ALLOY FOR PISTON ENGINES AND GAS TURBINES, IN PARTICULAR JET ENGINES
PROCEDE DE PRODUCTION D'UN COMPOSANT TRES RESISTANT EN ALLIAGE D'ALUMINURE DE TITANE ALPHA+GAMMA POUR MACHINES A PISTON ET TURBINES A GAZ, EN PARTICULIER GROUPES MOTOPROPULSEURS

(30) Priorität: 09.03.2015 DE 102015103422
(43) Veröffentlichungstag der Anmeldung: 14.09.2016
(73) Patentinhaber: LEISTRITZ Turbinentechnik GmbH, 42859 Remscheid (DE)
(72) Erfinder: Baumgärtner, Marianne, 90402 Nürnberg (DE); Janschek, Peter, 40593 Düsseldorf (DE)
(74) Vertreter: Lindner Blaumeier Patent- und Rechtsanwälte

(56) Entgegenhaltungen:
- EP-A1- 2 251 445
- EP-A1- 2 272 993
- EP-A1- 2 386 663
- EP-A1- 3 012 337
- EP-A2- 1 127 949
- EP-A2- 1 649 954
- WO-A1-2013/020548
- DE-A1- 10 150 674
- DE-A1-102007 051 499
- DE-B4- 10 150 674
- JP-A- H08 283 890
- JP-A- 2015 004 092
- US-A- 5 299 353
- US-A- 5 328 530
- US-A1- 2007 034 350
- US-A1- 2014 202 601
- US-B2- 8 864 918
- US-B2- 8 888 461
- George E Dieter: "Chapter 2 Bulk Workability of Metals" In: Dieter et al.: "Handbook of Workability and Process Design", ASM International ISBN: 0-87170-778-0 pages 22-25,
- HUANG ZHAO-HUI et al.: "Isothermal forging of y-TiAI based alloys", Transf. Nonferrous Met. Soc. China, vol. 13, December 2003 (2003-12), pages 1325-1328,
- ZHANG H. et al.: "Process optimization for isothermal forging of TiAI Compressor blade by Numérical Simulation", 2nd International Conférence on Computer Engineering and Technology, vol. 5, 16 April 2010 (2010-04-16), pages V5-412-V5-415,
- STANLEY ABKOWITZ et al.: "Alloying and heat-treatment" In: "Titanium in Industry", 1955, van Nostrand pages 56-59,
- "Forming and Forging" In: "ASM Handbook", vol. 14
- Extrakt aus einem GfE Katalog, y-TiAI, datiert März 2010
- HELMUT CLEMENS et al.: "Materials for Aircraft Engines", 7th European Winter School on Neutrons and Synchrotron Radiation, 9 March 2011 (2011-03-09), pages 1-44, Retrieved from the Internet: URL:http://planner2011.unileoben.ac.at/fil eadmin/shares/planner2011/docs/private/16- Clemens.pdf
- Programm der '7th European Winter School on Neutrons and Synchroton Radiation, 2011
- JACQUES TSCHOFFEN et al.: "Development of forging processes for TiAI engine components for aerospace and automotive components", International Workshop on Gamma Alloy Technology, 11 June 2013 (2013-06-11), pages 1-23, Toulouse, France
- Programm International Workshop on Gamma Alloy Technology, Toulouse, FR, 11-14 Juni 2013
- G. SAUTHOFF: Titan - Aluminid - Legierungen - Eine Werkstoff- gruppe mit Zukunft, Forschungszentrum Jülich - Projektträger Jülich PTJ, 2003, ISBN: 3-89336-318-1
- Deng Zhihai et al.: "Hot Workability and Microstructure Evolution of TiAI Alloyin (a2+y) Dual-phase Field", Rare Metal Materials and Engineering, vol. 42, no. 7, July 2013 (2013-07), pages 1356-1361,
- Yang Fei et al.: "Effect of Heat Treatment on Microstructure and Propertiesof as-Forged TiAI Alloy with beta Phase", Rare Metal Materials and Engineering, vol. 40, no. 9, September 2011 (2011-09), pages 1505-1509,

## Beschreibung

Die Erfindung betrifft ein Verfahren zur Herstellung eines hochbelastbaren Bauteils aus einer α+γ-Titanaluminid-Legierung für Kolbenmaschinen und Gasturbinen, insbesondere Flugtriebwerke.

Legierungen auf TiAl-Basis gehören zur Gruppe der intermetallischen Werkstoffe, die für Anwendungen im Bereich der Einsatztemperaturen der Superlegierungen entwickelt wurden. Aufgrund ihrer geringen Dichte von etwa 4 g/cm³ bietet dieser Werkstoff ein erhebliches Potenzial zur Gewichtseinsparung sowie zur Reduzierung der Belastungen bewegter Bauteile, z.B. Schaufeln und Scheiben von Gasturbinen oder Bauteile von Kolbenmotoren, bei Temperaturen bis ca. 700 °C. Stand der Technik ist das Feingießen von z. B. Turbinenschaufeln für Flugtriebwerke. Für Anwendungen mit größerer Belastung wie z. B. in schnell laufenden Turbinen für neuartige Getriebefan-Flugtriebwerke sind die Eigenschaften des Gussgefüges nicht mehr ausreichend. Durch thermomechanische Behandlung mittels plastischer Umformung mit definiertem Umformgrad und nachfolgender Wärmebehandlung lassen sich die statischen und dynamischen Eigenschaften von TiAI-Legierungen auf die geforderten Werte steigern. Allerdings sind TiAI-Legierungen wegen ihres hohen Umformwiderstands nicht konventionell schmiedbar. Daher müssen die Umformprozesse bei hohen Temperaturen im Bereich des α+γ- oder α-Phasengebiets in schützender Atmosphäre bei niedrigen Umformgeschwindigkeiten durchgeführt werden. Zum Erreichen der gewünschten Endgeometrie des Schmiedeteils sind dabei i. d. Regel mehrere aufeinander folgende Schmiedeschritte erforderlich.

Ein Beispiel eines solchen Verfahrens zur Herstellung hochbelastbarer Bauteile aus α+γ-TiAl-Legierungen ist aus DE 101 50 674 B4 bekannt. Bei diesem Verfahren werden die Bauteile, insbesondere für Flugtriebwerke oder stationäre Gasturbinen, dadurch hergestellt, dass gekapselte TiAI-Rohlinge globularen Gefüges durch isotherme Primärumformung im α+γ-Phasengebiet im Temperaturbereich von 1000 - 1340 °C oder im α-Phasengebiet im Temperaturbereich von 1340 - 1360 °C durch Schmieden oder Strangpressen verformt werden, wonach die Vorformlinge durch mindestens einen isothermen Sekundärumformprozess unter gleichzeitiger dynamischer Rekristallisation im α+γ- oder α-Phasengebiet im Temperaturbereich von 1000 - 1340 °C durch Schmieden zum Bauteil vorgegebener Kontur ausgeformt werden, wonach das Bauteil zur Einstellung des Mikrogefüges im α-Phasengebiet lösungsgelüht und anschließend schnell abgekühlt wird. Hier kommt also ein zweistufiger Prozess zum Einsatz, umfassend die Primärumformung im α+γ- oder α-Phasengebiet, gefolgt von der Sekundärumformung unter gleichzeitiger Rekristallisation. Ein solcher zweistufiger Prozess ist jedoch äußerst aufwendig.

Der Erfindung liegt damit die Aufgabenstellung zugrunde, ein Verfahren zur Herstellung eines hochbelasteten Bauteils aus einer α+γ-Titanaluminid-Legierung anzugeben, das im Vergleich zu bisher bekannten Verfahren einfacher zu realisieren ist.

Zur Lösung dieses Problems dient erfindungsgemäss ein Verfahren gemäss Patentanspruch 1.

Das erfindungsgemäße Verfahren zeichnet sich durch einen einstufigen, isothermen Umformvorgang des Bauteils im β-Phasenbereich bei langsamer Umformgeschwindigkeit aus, wobei eine spezifische TiAI-Legierung verwendet wird, die es ermöglicht, das Bauteil im β-Phasenbereich zu stabilisieren, so dass dort die Umformung erfolgen kann. Zu diesem Zweck enthält die Legierung einen entsprechenden Anteil des die β-Phase stabilisierenden Elements Mo. Während der langsamen Umformung mit einer logarithmischen Umformgeschwindigkeit von 0,01 - 0,5 1/s bei hoher Temperatur werden die in der kubisch-raumzentrierten β-Phase existenten 12 Gleitebenen aktiviert und eine dynamische Rekristallisation angestoßen. Durch stetig weiter zugeführte Umformenergie wird diese über den gesamten Umformweg aufrechterhalten. Hierbei entsteht bei niedrigerer Fließspannung ein feinkörniges Mikrogefüge. Dagegen ist bei einer Umformung im α+γ- oder α-Phasengebiet, wie in DE 101 50 674 A1 beschrieben, aufgrund der hexagonalen Phasenstruktur nur eine Gleitebene existent, was die Zweistufigkeit des Umformvorgangs erfordert. Demgegenüber lässt das erfindungsgemäße Verfahren mit besonderem Vorteil eine einstufige Umformung zu, wobei das Bauteil nach Beendigung der Umformung fertig geschmiedet ist.

Erfindungsgemäss beträgt der Gehalt des die β-Phase stabilisierenden Elements Mo 0,8 - 1,2 %. Mobesitzt eine besonders hohe stabilisierende Eigenschaft, daher kann dessen Gehalt relativ niedrig gehalten werden.

Die Umformtemperatur im β-Phasenbereich beträgt 1070 - 1250°C, wobei wie beschrieben die Umformung isotherm erfolgt, das heißt, dass die Umformwerkzeuge auf der Umformtemperatur gehalten sind, um das geforderte enge Temperaturfenster nicht zu verlassen. Die logarithmische Umformgeschwindigkeit beträgt 10⁻³ s⁻¹ bis 10⁻¹ s⁻¹.

Die verwendete Vorform weist eine über die Längsachse variierende Volumenverteilung auf, d.h. dass bereits eine vorgegebene dreidimensionale Grundform gegeben ist, aus der durch die erfindungsgemäße einstufige Umformung das fertige Bauteil geschmiedet wird. Diese Vorform wird bevorzugt durch Gießen, Metallformspritzen (MIM) oder additive Verfahren (3D-Druck, Laserauftragsschweißen, etc.) oder eine Kombination der genannten Möglichkeiten hergestellt.

Zur Umformung werden bevorzugt Werkzeuge aus einem höchst-warmfesten Werkstoff verwendet, bevorzugt aus einer Mo-Legierung. Zweckmäßigerweise werden die Werkzeuge während des Umformvorgangs durch eine inerte Atmosphäre gegen Oxidation geschützt. Um die Werkzeuge auf der Umformtemperatur zu halten werden sie bevorzugt aktiv beheizt, beispielsweise induktiv oder durch Widerstandsheizung.

Auch die Vorform wird vor dem Umformvorgang erwärmt, beispielsweise in einem Ofen, induktiv oder durch Widerstandsbeheizung.

Bevorzugt folgt der Umformung eine Wärmebehandlung des umgeformten Bauteils, um die geforderten Gebrauchseigenschaften einzustellen und hierfür die für die Umformung günstige β-Phase durch eine geeignete Wärmebehandlung in ein feinlamellares α+γ-Gefüge umzuwandeln. Hierzu kann die Wärmebehandlung eine Rekristallisationsglühung bei einer Temperatur von 1230 - 1270°C umfassen. Die Haltezeit während der Rekristallisationsglühung beträgt bevorzugt 50 - 100 min. Die Rekristallisationsglühung erfolgt im Bereich der γ/α-Umwandlungstemperatur. Wird, wie erfindungsgemäß ferner vorgesehen, nach der Rekristallisationsglühung das Bauteil auf eine Temperatur von 900 - 950°C in 120 s oder schneller abgekühlt, so kommt es zur Bildung kleiner Lamellenabstände der α+γ-Phase.

Bevorzugt schließt sich ein zweiter Wärmebehandlungsschritt an, in dem das Bauteil zunächst auf Raumtemperatur abgekühlt und anschließend auf eine Stabilisierungs- oder Entspannungstemperatur von 850 - 950°C erwärmt wird. Alternativ kann auch direkt von der nach der Rekristallisationsglühung schnell erreichten Temperatur von 900 - 950 °C wie zuvor beschrieben auf die Stabilisierungs- und Entspannungstemperatur von 850 - 950°C gegangen werden. Die bevorzugte Haltezeit auf der Stabilisierungs- und Entspannungstemperatur, unabhängig davon, wie diese erreicht wird, beträgt bevorzugt 300 - 360 min.

Nach Ablauf der Haltezeit wird bevorzugt mit einer definierten Abkühlrate die Bauteiltemperatur auf eine Temperatur unterhalb 300°C reduziert. Die Abkühlrate beträgt bevorzugt 0,5 - 2 K/min, das heißt, die Abkühlung erfolgt relativ langsam, was zur Stabilisierung und Entspannung des Gefüges dient. Bevorzugt beträgt die Abkühlrate 1,5 K/min.

Die jeweilige Abkühlung kann in einer Flüssigkeit, z.B. in Öl, oder in Luft oder einem Inertgas erfolgen.

## Patentansprüche

1. Verfahren zur Herstellung eines hochbelastbaren Bauteils aus einer α+γ-Titanaluminid-Legierung für Kolbenmaschinen und Gasturbinen, insbesondere Flugtriebwerke, **dadurch gekennzeichnet, dass** als Legierung eine TiAl-Legierung folgender Zusammensetzung verwendet wird (in Atom%):
42,8-44,2% Al,
3,7-4,3% Nb,
0,8-1,2% Mo,
0,07-0,13% B,
sowie einem Rest aus Ti und erschmelzungsbedingten Verunreinigungen, wobei die Umformung einstufig ausgehend von einer Vorform mit über die Längsachse variierender Volumenverteilung erfolgt, wobei das Bauteil im β-Phasenbereich isotherm mit einer logarithmischen Umformgeschwindigkeit von 0,01 - 0,5 1/s umgeformt wird und die Umformtemperatur 1070-1250°C beträgt.

2. Verfahren nach Anspruch 1, **dadurch gekennzeichnet, dass** die Vorform durch Gießen, Metallformspritzen (MIM), additive Verfahren, insbesondere 3D-Druck, Laserauftragsschweißen, oder eine Kombination davon hergestellt wird.

3. Verfahren nach einem der vorangehenden Ansprüche, **dadurch gekennzeichnet, dass** zur Umformung Werkzeuge aus einer Mo-Legierung verwendet werden.

4. Verfahren nach Anspruch 3, **dadurch gekennzeichnet, dass** die Werkzeuge während des Umformvorgangs durch eine inerte Atmosphäre geschützt sind.

5. Verfahren nach einem der vorangehenden Ansprüche, **dadurch gekennzeichnet, dass** die zur Umformung verwendeten Werkzeuge aktiv, insbesondere induktiv beheizt werden.

6. Verfahren nach einem der vorangehenden Ansprüche, **dadurch gekennzeichnet, dass** die Vorform in einem Ofen, induktiv oder durch Widerstandsbeheizung vor der Umformung erwärmt wird.

7. Verfahren nach einem der vorangehenden Ansprüche, **dadurch gekennzeichnet, dass** der Umformung eine Wärmebehandlung des umgeformten Bauteils folgt.

8. Verfahren nach Anspruch 7, **dadurch gekennzeichnet, dass** die Wärmebehandlung eine Rekristallisationsglühung bei einer Temperatur von 1230-1270°C umfasst.

9. Verfahren nach Anspruch 8, **dadurch gekennzeichnet, dass** die Haltezeit während der Rekristallisationsglühung 50-100 min beträgt.

10. Verfahren nach Anspruch 9, **dadurch gekennzeichnet, dass** nach der Rekristallisationsglühung das Bauteil auf eine Temperatur von 900-950°C in 120s oder schneller abgekühlt wird.

11. Verfahren nach Anspruch 10, **dadurch gekennzeichnet, dass** das Bauteil anschließend auf Raumtemperatur abgekühlt wird und anschließend auf eine Stabilisierungs- und Entspannungstemperatur von 850-950°C erwärmt wird, oder dass das Bauteil ohne vorherige Abkühlung auf einer Stabilisierungs- und Entspannungstemperatur von 850-950°C gehalten wird.

12. Verfahren nach Anspruch 11, **dadurch gekennzeichnet, dass** die Haltezeit auf der Stabilisierungs- und Entspannungstemperatur 300-360min beträgt.

13. Verfahren nach Anspruch 11 oder 12, **dadurch gekennzeichnet, dass** anschließend eine Abkühlung des Bauteils auf eine Temperatur unter 300°C mit einer Abkühlrate von 0,5-2 K/min, insbesondere 1,5 K/min erfolgt.

## Claims

1. Process for producing a highly stressable component composed of a α+γ-titanium aluminide alloy for piston engines and gas turbines, in particular aircraft engines, **characterized in that** a TiAl alloy having the following composition (in atom%) :
42.8-44.2% of Al,
3.7-4.3% of Nb,
0.8-1.2% of Mo
0.07-1.3% of B,
and a balance of Ti and melting-related impurities is used as alloy, where forming is carried out in a single stage proceeding from a preform having a volume distribution which varies over the longitudinal axis, wherein the component is formed isothermally in the β phase region with a logarithmic strain rate of 0.01-0.5 1/s and the forming temperature is 1070-1250°C.

2. Process according to Claim 1, **characterized in that** the preform is produced by casting, metal injection moulding (MIM), additive processes, in particular 3D printing, laser build-up welding or a combination thereof.

3. Process according to either of the preceding claims, **characterized in that** tools made of an Mo alloy are used for forming.

4. Process according to Claim 3, **characterized in that** the tools are protected by an inert atmosphere during the forming operation.

5. Process according to any of the preceding claims, **characterized in that** the tools used for forming are actively, in particular inductively, heated.

6. Process according to any of the preceding claims, **characterized in that** the preform is heated in a furnace, inductively or by resistance heating, before forming.

7. Process according to any of the preceding claims, **characterized in that** forming is followed by a heat treatment of the formed component.

8. Process according to Claim 7, **characterized in that** the heat treatment comprises a recrystallization heat treatment at a temperature of 1230-1270°C.

9. Process according to Claim 8, **characterized in that** the hold time during the recrystallization heat treatment is 50-100 minutes.

10. Process according to Claim 9, **characterized in that** the component is cooled to a temperature of 900-950°C in 120 s or less after the recrystallization heat treatment.

11. Process according to Claim 10, **characterized in that** the component is subsequently cooled to room temperature and is subsequently heated to a stabilization and relaxation temperature of 850-950°C or **in that** the component is, without prior cooling, maintained at a stabilization and relaxation temperature of 850-950°C.

12. Process according to Claim 11, **characterized in that** the hold time at the stabilization and relaxation temperature is 300-360 minutes.

13. Process according to Claim 11 or 12, **characterized in that** the component is subsequently cooled to a temperature below 300°C at a cooling rate of 0.5-2 K/min, in particular 1.5 K/min.

## Revendications

1. Procédé de fabrication d'un composant très résistant à partir d'un alliage d'aluminure de titane α+γ pour des machines à piston et des turbines à gaz, en particulier des groupes motopropulseurs, **caractérisé en ce qu'**un alliage de TiAl de la composition suivante est utilisé en tant qu'alliage (en % atomique) :
42,8 à 44,2 % d'Al,
3,7 à 4,3 % de Nb,
0,8 à 1,2 % de Mo,
0,07 à 0,13 % de B,
et à partir d'un reste comprenant du Ti et des impuretés dues à la fusion, la déformation ayant lieu en une étape à partir d'une préforme ayant une distribution volumique variant le long de l'axe longitudinal, le composant étant déformé de manière isotherme avec une vitesse de déformation logarithmique de 0,01 à 0,5 1/s dans la zone de la phase β et la température de déformation étant de 1070 à 1250 °C.

2. Procédé selon la revendication 1, **caractérisé en ce que** la préforme est fabriquée par coulage, par moulage par injection de métal (MIM), par des procédés additifs, en particulier par impression 3D, par rechargement laser ou une combinaison de ceux-ci.

3. Procédé selon l'une quelconque des revendications précédentes, **caractérisé en ce que** des outils composés d'un alliage de Mo sont utilisés pour la déformation.

4. Procédé selon la revendication 3, **caractérisé en ce que** les outils sont protégés par une atmosphère inerte pendant le processus de déformation.

5. Procédé selon l'une quelconque des revendications précédentes, **caractérisé en ce que** les outils utilisés pour la déformation sont chauffés activement, en particulier par induction.

6. Procédé selon l'une quelconque des revendications précédentes, **caractérisé en ce que** la préforme est chauffée dans un four, par induction ou par chauffage par résistance, avant la déformation.

7. Procédé selon l'une quelconque des revendications précédentes, **caractérisé en ce que** la déformation est suivie par un traitement thermique du composant déformé.

8. Procédé selon la revendication 7, **caractérisé en ce que** le traitement thermique comprend un recuit de recristallisation à une température de 1 230 à 1 270 °C.

9. Procédé selon la revendication 8, **caractérisé en ce que** le temps de maintien pendant le recuit de recristallisation est de 50 à 100 minutes.

10. Procédé selon la revendication 9, **caractérisé en ce qu'**après le recuit de recristallisation, le composant est refroidi à une température de 900 à 950 °C en 120 s ou plus rapidement.

11. Procédé selon la revendication 10, **caractérisé en ce que** le composant est ensuite refroidi à température ambiante, puis chauffé à une température de stabilisation et de détente de 850 à 950 °C, ou **en ce que** le composant est maintenu sans refroidissement préalable à une température de stabilisation et de détente de 850 à 950 °C.

12. Procédé selon la revendication 11, **caractérisé en ce que** le temps de maintien à la température de stabilisation et de détente est de 300 à 360 minutes.

13. Procédé selon la revendication 11 ou 12, **caractérisé en ce qu'**un refroidissement du composant à une température inférieure à 300 °C à une vitesse de refroidissement de 0,5 à 2 K/min, en particulier de 1,5 K/min, a ensuite lieu.
